# FASCICULE DE BREVET EUROPEEN

(11) **EP 3 827 145 B1**
(45) Date de publication et mention de la délivrance du brevet: **07.06.2023**
(21) Numéro de dépôt: 19737575.1
(22) Date de dépôt: 22.05.2019
(51) Int. Cl.: E04F 15/10, E04F 15/02, B32B 5/02

(54) **PANNEAU ACOUSTIQUE POUR LA RÉALISATION D'UN REVÊTEMENT DE SOL**
AKUSTIKPLATTE ZUR HERSTELLUNG EINES BODENBELAGS
ACOUSTIC PANEL FOR PRODUCING A FLOOR COVERING

(30) Priorité: 26.06.2018 FR 1855719
(43) Date de publication de la demande: 02.06.2021
(73) Titulaire: GERFLOR, 69100 Villeurbanne (FR)
(72) Inventeur: DUMANT, Nicolas, 84600 Valréas (FR); MOULIN, Olivier, 07000 Coux (FR); CEYSSON, Olivier, 84500 Bollène (FR)
(74) Mandataire: Cabinet Laurent & Charras
(86) Numéro de dépôt international: PCT/FR2019/051172
(87) Numéro de publication internationale: WO 2020/002787

(56) Documents cités:
- EP-A1- 3 209 092
- EP-A1- 3 330 055
- WO-A1-2012/034548
- WO-A2-02/10504

## Description

### Domaine Technique

La présente invention concerne le secteur technique des revêtements de sols et plus particulièrement un panneau multicouche pour la réalisation d'un revêtement de sol ou similaire. Le panneau selon l'invention présente une forme de dalle ou de lame et présente de bonnes propriétés mécaniques et acoustiques.

### Art antérieur

Il est bien connu de réaliser des revêtements de sols à partir d'éléments modulaires sous formes de lames ou de dalles. Ces éléments modulaires peuvent être collés sur le sol ou posés en pose libre, notamment lorsqu'ils présentent des moyens mâles-femelles d'assemblage. De tels moyens mâles-femelles de liaison ou d'assemblage de panneaux sont notamment décrits dans les documents GB 2 256 023, EP 1 026 341, WO 2012/004701, EP 2 843 153 ou encore WO 2016/030627.

Il est notamment connu des revêtements de sol sous forme de lames et de dalles réalisés à partir d'une ou de plusieurs couches de PVC non-flexible ou rigide, ceux-ci étant particulièrement avantageux car ils sont plus faciles à transporter que des rouleaux de revêtements de sol PVC. Leur pose est aussi simple et rapide. Ils sont ainsi souvent utilisés en rénovation pour recouvrir des sols existants. Afin d'améliorer la stabilité dimensionnelle de ce type de revêtement, il est parfois utilisé un voile de verre de renfort noyé dans l'épaisseur d'une couche de PVC.

Cependant, ce type de revêtement présente généralement de mauvaises propriétés acoustiques, notamment en termes d'isolation acoustique, de sonorité à la marche, d'absorption de choc et de confort à la marche.

Il est également connu le document WO2012/034548 qui décrit le préambule de la revendication 1, et le document WO02/10504 qui décrit un revêtement de sol en matière plastique réalisé par enduction et dont la face envers est constituée par une nappe textile. La liaison entre la structure textile et la face envers du support de base est réalisée par une couche additionnelle de plastisol qui pénètre, sur une partie minoritaire de l'épaisseur de la structure textile et qui, après gélification, assure la solidarisation de ce textile à l'envers du support de base en matière thermoplastique. Le document EP 3 330 055 A1 décrit également un tel panneau de sol.

### Exposé de l'invention

L'un des buts de l'invention est donc de proposer un panneau pour la réalisation d'un revêtement de sol présentant de bonnes performances en matière de sonorité à la marche et d'isolation acoustique tout en conservant de bonnes propriétés mécaniques.

Un autre exemple est de proposer un panneau comprenant des moyens mâles-femelles de liaison ou d'assemblage.

Un autre but de l'invention est de proposer un panneau ayant des propriétés d'absorption de choc selon la norme EN14808 améliorée, notamment supérieures à 3%.

Un objectif de l'invention est également de proposer un panneau classé A voire B selon la norme NF S31 074 en termes de sonorité à la marche, c'est-à-dire présentant une valeur Ln,e,w inférieure à 75db. Cette mesure se fait selon la norme NF S31 074, grâce à un microphone mesurant le niveau de bruit de choc standardisé dans le local où le revêtement de sol est posé.

Un objectif de l'invention est également de proposer un panneau acoustique présentant une réduction au bruit de choc pondéré (ΔLw) selon la norme ISO 10140-3 et la classification selon l'ISO 717-2 :2013 supérieure à 12db.

A cet effet, il est proposé un panneau multicouche pour la réalisation d'un revêtement de sol selon la revendication 1.

Il est ainsi important qu'une partie de l'épaisseur de la couche de textile non-tissé reste libre et non imprégnée par les couches supérieures et d'envers. Par épaisseur libre on entend que les fibres de la couche de textile non-tissé sont libres de se déplacer dans cette épaisseur, de la même manière qu'elles peuvent se déplacer dans la couche textile avant que celle-ci soit liée aux couches supérieure et d'envers. Dans l'épaisseur libre, les fibres textiles ne sont pas imprégnées par un quelconque moyen utilisé pour lier la couche de textile non-tissé aux couches supérieure et d'envers.

Selon la présente invention, la couche de textile non-tissé est constituée de l'épaisseur dite libre bordée par deux épaisseurs dites de liaison avec la couche supérieure et la couche d'envers, la somme des épaisseurs de liaison est inférieure ou égale à l'épaisseur libre.

Les épaisseurs dites de liaison de la couche de textile non-tissé sont fonctions du ou des moyen(s) utilisé(s) pour lier la couche de textile non-tissé à la couche supérieure et à la couche d'envers. La couche de textile non-tissé peut notamment être liée à la couche d'envers ou à la couche supérieure par thermo lamination, collage à froid, collage à chaud, extrusion de la couche d'envers sur la couche de textile non-tissé, par poudrage de colle thermofusible ou encore en utilisant un adhésif double face. L'épaisseur de liaison sera par exemple de quelques microns si la couche de textile non-tissé est liée par thermo lamination. Il est par exemple possible de thermo lier une couche d'envers réalisée à partir de PVC et une couche de textile non-tissé en fibres de polyester.

Il est également possible de lier par collage à froid ou à chaud la couche de textile non-tissé à la couche supérieure et/ou à la couche d'envers, par exemple à l'aide d'une colle hotmelt. L'imprégnation de la colle est dans ce cas limitée aux fibres disposées en surface de la couche de textile non-tissé. Il est également envisagé de lier la couche de textile non-tissé en utilisant une colle en poudre thermofusible. Ce procédé est notamment décrit dans la demande de brevet EP 1570 920 B1 du demandeur, notamment par poudrage de colle polyester, co-polyester ou EVA (éthylène vinyle acétate). Des épaisseurs de liaison classiques seront comprises entre 25µm et 300µm, préférentiellement entre 50µm et 130µm dans le cas d'une liaison par collage.

Alternativement, il est possible de lier la couche de textile non-tissé à la couche supérieure ou à la couche d'envers en utilisant une couche de plastisol déposée à l'état liquide sur la couche de textile non-tissé puis gélifiée. En gélifiant la couche de plastisol va imprégner les fibres de la couche de textile non-tissé sur l'épaisseur de liaison. Une couche de plastisol gélifiée peut notamment être une couche de plastisol PVC d'une épaisseur d'au moins 50 µm et généralement inférieure à 1mm après gélification, préférentiellement comprise entre 50 µm et 0,5 mm.

De par sa position dans le panneau multicouche, la couche de textile non-tissé permet d'atténuer les bruits de choc et de limiter leur transmission de la couche supérieure vers la couche d'envers en conservant une épaisseur dite libre. Cette épaisseur libre permet de conserver une quantité d'air à l'intérieur de la couche de textile non-tissé. L'invention permet ainsi d'obtenir un panneau multicouche pour la réalisation d'un revêtement de sol présentant des propriétés d'isolation acoustique. Selon l'épaisseur du textile non-tissé et la composition du panneau, celui-ci pourra être classé A voire B selon la norme NF S31 074 en termes de sonorité à la marche, c'est-à-dire présentant une valeur Ln,e,w inférieure à 75db. D'autre part l'invention permet d'obtenir un panneau acoustique présentant une réduction au bruit de choc pondéré (ΔLw) selon la norme ISO 10140-3 et la classification selon l'ISO 717-2 :2013 supérieure à 12db.

La couche de textile non-tissé présente une épaisseur généralement comprise entre 0,5 mm et 2 mm et une masse surfacique comprise entre 80 g/m² et 250 g/m². Préférentiellement, la couche de textile non-tissé présente une épaisseur comprise entre 0,65 mm et 1,1 mm et une masse surfacique entre 120 g/m² et 200 g/m² afin de présenter un bon compromis entre les performances acoustiques et la résistance au poinçonnement du revêtement de sol selon l'invention.

Avantageusement, la couche de textile non-tissé comprend des fibres textiles naturelles telles que des fibres de cellulose, de coton, de lin, des fibres textiles synthétiques, notamment des fibres de polyester, de polyamide, de polyéthylène téréphtalate, d'aramide, de Nomex, de polynaphtalate d'éthylène, de polypropylène ou encore des fibres textiles minérales synthétiques telles que des fibres de verre ou des fibres de basalte. De façon préférentielle, la couche de textile non-tissé comprend uniquement des fibres de polyester car celles-ci présentent de bonnes propriétés acoustiques sans engendrer un cout de fabrication trop important.

De façon avantageuse, la couche supérieure et la couche de textile non-tissé du panneau multicouche selon l'invention sont liées entre elles par une première couche de liaison imprégnant moins de 50% de l'épaisseur de la couche de textile non-tissé. Une imprégnation de moins de 50% de l'épaisseur de la couche de textile non-tissé permet d'obtenir une bonne cohésion de la couche supérieure à la couche de textile non-tissé. De façon préférentielle, la couche supérieure et la couche de textile non-tissé sont liées entre elles par une première couche de liaison imprégnant moins de 30%, plus préférentiellement moins de 15% de l'épaisseur de la couche de textile non-tissé. En diminuant l'épaisseur d'imprégnation, une épaisseur plus importante de couche de textile non-tissé peut être laissée libre. Plus l'épaisseur de la couche de textile non-tissé libre est importante et plus les propriétés acoustiques du panneau selon l'invention seront améliorées. De façon avantageuse, la première couche de liaison est une couche de plastisol gélifiée ou une colle thermofusible.

De façon avantageuse, la couche d'envers et la couche de textile non-tissé sont liées entre elles par une seconde couche de liaison imprégnant moins de 45% de l'épaisseur de la couche de textile non-tissé. De façon préférentielle, la couche supérieure et la couche de textile non-tissé sont liées entre elles par une seconde couche de liaison imprégnant moins de 30%, plus préférentiellement moins de 15% de l'épaisseur de la couche de textile non-tissé. En diminuant l'épaisseur d'imprégnation, une épaisseur plus importante de couche de textile non-tissé peut être laissée libre. De façon générale, dans un exemple de procédé de fabrication du panneau multicouche selon l'invention, la couche supérieure, la première couche de liaison et la couche de textile non-tissé sont assemblées ensemble dans une première étape de fabrication. Le sous-produit obtenu est ensuite lié à la couche d'envers par la seconde couche de liaison.

Avantageusement, la seconde couche de liaison est un adhésif, par exemple un adhésif double face.
La couche supérieure assurant des fonctions de résistance à l'usure et de décor est par exemple réalisée en polychlorure de vinyle et présente généralement une épaisseur comprise entre 0,10 et 1 mm, préférentiellement entre 0,20 et 0,70 mm. Selon l'invention, la couche supérieure peut comprendre une couche d'usure transparente à la lumière visible de manière à ce qu'un décor imprimé en envers de la couche d'usure ou encore sur un film imprimé disposé entre la couche d'usure et le textile non-tissé puisse être visible au travers de la couche d'usure. Selon l'invention, la couche supérieure peut également être une couche décor obtenue par pressage ou calandrage de granulés de polymère teintés ou par enduction et gélification d'un plastisol teinté. Avantageusement, la couche supérieure comprend une armature de renfort noyée dans l'épaisseur de la couche supérieure. La présence d'une armature de renfort permet d'améliorer la stabilité dimensionnelle de la couche supérieure. D'autre part, l'armature de renfort peut être utilisée comme support d'enduction afin d'obtenir une couche supérieure à partir d'un plastisol. Le plastisol étant enduit sur une ou deux faces de l'armature de renfort puis gélifié.

La couche d'envers du panneau selon l'invention comprend au moins une couche non-flexible réalisée à partir d'une matière thermoplastique, c'est-à-dire qu'elle présente une raideur à la flexion supérieure à la raideur à la flexion maximale permettant de satisfaire la Norme internationale ISO 24344:2008. Dans cette méthode, la flexibilité est définie par la capacité d'un panneau ou d'une couche d'un revêtement de sol à être enroulé autour d'un mandrin de 20 mm, sans que des fissures ou des craquelures ne se forment. Ainsi, la couche non-flexible de la couche d'envers soumis à ce test présenterait des ruptures, fissurations, craquelures et autres défauts permanents. La couche non-flexible peut notamment être réalisée à partir de PVC.

La couche d'envers des panneaux selon l'invention présente généralement une épaisseur comprise entre 0,5 mm et 6 mm. Ainsi, le panneau selon l'invention présente des dimensions stables, la couche d'envers ayant de bonnes propriétés de stabilité dimensionnelle et mécaniques tout en présentant de bonnes propriétés acoustiques.

Avantageusement, la couche d'envers du panneau selon l'invention couche d'envers comprend au moins une couche rigide. De façon préférentielle, la couche d'envers du panneau selon l'invention est suffisamment rigide pour que des moyens d'assemblage mâles-femelles puissent y être usinés, formé par injection moulage ou découpés sur les bords de ladite couche. L'assemblage desdits moyens d'assemblage mâles-femelles permet un blocage des panneaux entre eux dans des conditions normales d'utilisation, ce blocage empêchant les panneaux d'être désassemblés dans au moins une direction. L'homme du métier sera à même de définir les différentes compositions et épaisseurs de la ou des couches formant la couche d'envers pour atteindre la rigidité attendue.

Avantageusement, la couche d'envers du panneau selon l'invention comprend au moins une couche rigide dont la valeur de module pour 1% d'allongement est supérieure à 20 daN/cm et dont la valeur de flexibilité est préférentiellement supérieure à 25N pour 20mm.

L'utilisation d'une couche présentant ces caractéristiques d'allongement permet d'obtenir un panneau selon l'invention dont les dimensions sont stables en fonction des variations de température du local où il est installé.

Avantageusement, la couche d'envers du panneau selon l'invention présente un module pour 1% d'allongement dont la valeur est supérieure à 20 daN/cm et dont la valeur de flexibilité est préférentiellement supérieure à 25N pour 20mm. L'utilisation d'une couche présentant ces caractéristiques d'allongement permet d'obtenir un panneau selon l'invention dont les dimensions sont plus stables en fonction des variations de température du local où il est installé.

Avantageusement, la couche d'envers du panneau selon l'invention comprend au moins une couche rigide dont la valeur de module pour 1% d'allongement est supérieure à 45 daN/cm et dont la valeur de flexibilité est préférentiellement supérieure à 90N pour 20mm de déflexion. L'utilisation d'une couche présentant ces caractéristiques d'allongement permet d'encore améliorer la stabilité dimensionnelle du panneau en fonction des variations de température du local où il est installé, notamment lorsque celui-ci est posé de manière dite libre, c'est à dire sans ajout de colle.

Avantageusement, la couche d'envers du panneau selon l'invention présente un module pour 1% d'allongement dont la valeur est supérieure à 45 daN/cm et dont la valeur de flexibilité est supérieure à 90N pour 20mm de déflexion. L'utilisation d'une couche présentant ces caractéristiques d'allongement permet d'obtenir un panneau très rigide et ainsi d'améliorer la stabilité dimensionnelle du panneau en fonction des variations de température du local où il est installé. Notamment, une couche d'envers présentant de telles caractéristiques permet d'obtenir un panneau pouvant être posé de manière dite libre dans des endroits particulièrement exposés aux rayons du soleil.

Toutes les valeurs de module pour 1% d'allongement exposées dans la présente demande sont obtenues selon la méthode M1-Ueatc selon la norme NF 189.

Toutes les valeurs de flexibilité pour 20mm de déflexion exposées dans la présente demande sont obtenues selon la norme NF EN ISO 24344 : Avril 2012.

Les valeurs recherchées d'allongement et de flexibilité de chaque couche et notamment de la couche d'envers pourront facilement être obtenue par l'homme du métier en fonction de la matière thermoplastique utilisé pour sa réalisation. Des matières thermoplastiques telles que le PVC, du Polyuréthane thermoplastique ou des polyoléfines thermoplastiques, tel que du Polyéthylène ou de Polypropylène, pourront être utilisées pour l'obtention de la couche d'envers, d'une des couches de la couche d'envers ou de toutes les couches de la couche d'envers. Le PVC est préféré pour sa facilité de transformation et ses propriétés mécaniques. Il est par exemple bien connu que dans le cas du PVC, la quantité de charge et/ou de plastifiant liquide utilisée dans la composition de la couche permet de faire varier son comportement à l'allongement et en flexion. De façon alternative, la matière thermoplastique pourra être remplacée totalement ou partiellement par du caoutchouc, naturel ou synthétique ou encore du linoléum.

Avantageusement, la couche d'envers ou au moins une couche rigide de la couche d'envers est obtenue à partir d'une composition comprenant au moins du PVC et au moins un plastifiant liquide, la proportion de plastifiant liquide en masse de la couche obtenue étant inférieure à 10 %, préférentiellement inférieure ou égale à 5%. Une proportion de plastifiant liquide inférieure à 10 % augmente la rigidité du panneau tout en permettant que cette couche soit réalisable par des procédés classiques de calandrage ou d'extrusion. Une proportion de plastifiant liquide inférieure ou égale à 5% augmente encore la rigidité du panneau multicouche ainsi que la stabilité dimensionnelle du panneau.

L'incorporation d'une quantité de plastifiant liquide inférieure à 10 % en masse de la couche rigide lui permet d'être plus simple à transformer et d'être moins cassante tout en conservant de bonnes propriétés de stabilité dimensionnelle. La présence d'un faible taux de plastifiant liquide, soit inférieur à 10% en masse de la couche obtenue, facilite également la mise en oeuvre du PVC à une température inférieure ou égale à 180°C, limitant ainsi les risques de dégradation de la matière. Cette propriété est particulièrement avantageuse dans les procédés de fabrication d'une couche rigide par calandrage. L'incorporation d'une quantité de plastifiant liquide inférieure à 5 %, plus préférentiellement entre 1 et 5% en masse de la couche permet d'obtenir un meilleur compromis entre les propriétés de stabilité dimensionnelle et de facilité de fabrication.

Avantageusement, la couche d'envers ou au moins une couche rigide de la couche d'envers est obtenue à partir d'une composition comprenant au moins du PVC et des absorbeurs de chocs. L'incorporation d'absorbeurs de chocs permet de rendre la couche obtenue moins cassante, notamment à basse température, en fonction des applications considérées pour le panneau selon l'invention.

Avantageusement, les absorbeurs de chocs pouvant être utilisés sont des particules polymériques élastomériques. Ces particules polymériques élastomériques sont appelées « core-shell particles» en langue anglaise et sont bien connues de l'homme du métier. Celles-ci sont formées d'une coquille thermoplastique « dure », préférentiellement à base d'un polymère acrylate, par exemple le polyméthacrylate de méthyle (PMMA), et d'un coeur élastomérique généralement à base de butadiène, souvent copolymérisé avec du styrène, ou à base acrylique.

On peut notamment citer pour l'obtention d'un coeur élastomérique, les polymères acrylonitrile-butadiène-styrène (ABS), les polymères acrylonitrile styrène acrylate (ASA), les polymères méthacrylate-butadiène-styrène (MBS), les polymères méthacrylate-acrylonitrile- butadiène-styrène (MABS), les copolymères éthylène/vinyle acétate (EVA), éthylène/vinyle acrylate (E/VAC), les terpolymères greffés chlorure de vinyle / vinyle-acrylate / éthylène (E/VAC/VC), les polyéthylène chlorés (CPE); les élastomères polyuréthanes (PUR), le butadiène/2-vinylpyridine, le butadiène/méthyle isoproprényle kétone, les copolymère butadiène/ester fumarique et les mélanges de ceux-ci.

Ces absorbeurs de chocs contiennent ainsi un coeur élastomérique réticulé ou faiblement réticulé, entouré d'une coquille thermoplastique, souvent un polymère de méthacrylate de méthyle (PMMA). Les brevets US 3,985,703, US 4,304,709, US 6,433,091, EP 1256615 ou US 6,869,497 décrivent notamment de telles particules, qui sont ainsi bien connues de l'homme du métier. Les polymères core-shell sont disponibles auprès de nombreux fournisseurs.

A titre d'exemples, il est possible d'utiliser comme absorbeurs de chocs les particules MBS Clearstrength C301, C303H, C223, C350, C351, E920 ou C859 de la société Arkema, les MBS C301 et C303H étant préférées. Les particules Durastrength D300 ou D340 de la société Arkema, présentant un coeur acrylique entouré d'une enveloppe PMMA sont également utilisables. De même, on peut également employer les MBS développés par la société Rohm et Haas, notamment le Paraloid^{™} BTA 753, l'Advastab, ou l'Advalube, les copolymères styrène/anhydride-maléique modifiés par un caoutchouc tel que les polymères de la série Elix 300 commercialisé par la société Monsanto. D'autres absorbeurs de chocs tels que les polymères Hytrel 3495 commercialisé par la société DuPont, ou CPE commercialisé sous la marque Tyrin par la société DuPont, ainsi que la gamme dénommées Kane Ace MX commercialisée par la société Kaneka sont également utilisables. D'autres absorbeurs de chocs présentant un coeur acrylique entouré d'une enveloppe en caoutchouc peuvent être utilisés.

Avantageusement, les absorbeurs de chocs sont des plastifiants polymériques. Des plastifiants polymériques pouvant également être utilisés selon l'invention sont les copolymères et terpolymères de la série Elvaloy et Elvaloy HP commercialisés par la société Dupont, les particules de polyuréthane thermoplastique (TPU) notamment commercialisées par la société BASF sous la gamme Elastollan, ou par la société Lanxess sous la gamme Baymod. Ces TPU peuvent être aromatiques, plus préférentiellement aliphatiques, formés à partir de polyols polyéthers, ou plus préférentiellement formés à partir de polyols polyesters, formés à partir de dérivés caprolactone ou formés à partir de copolyesters thermoplastiques.
Les différents absorbeurs de chocs cités peuvent être utilisés seuls ou en mélange.

De préférence, la proportion d'absorbeurs de chocs en masse de la couche de d'envers ou de la couche rigide de la couche d'envers est inférieure à 25 %, de préférence comprise entre 1 % et 15 % en masse de la couche. La quantité d'absorbeurs de chocs en masse de la couche dépend du grade d'absorbeurs de chocs utilisé, et notamment de la longueur de chaîne du plus long des polymères formant l'absorbeur de chocs. Cette quantité pourra aisément être adaptée par l'homme du métier en fonction de la température de transition vitreuse de la composition de la couche obtenue.

De façon préférentielle et afin d'améliorer l'isolation acoustique du panneau selon l'invention, la couche d'envers comprend une sous-couche amortissante destinée à être en contact avec le sol. Une sous-couche amortissante peut notamment consister en une couche de mousse de polyuréthane, une couche de mousse de polyoléfine tel que du polyéthylène, une couche de mousse de PVC une couche de mousse de caoutchouc ou encore une couche de textile non-tissé. Une sous-couche amortissante présente généralement une épaisseur comprise entre 0,5 mm et 3 mm.

Les charges pouvant être utilisées sont notamment des charges inorganiques, par exemple des argiles, de la silice, du kaolin, du talc, du carbonate de calcium.

De façon avantageuse, la couche d'envers comprend entre 0% et 90% de charges en masse de la couche, avantageusement entre 10% et 60% en masse de la couche.

Les plastifiants liquides, pouvant être utilisés dans chacune des couches du revêtement de sol selon l'invention sont notamment les plastifiants tels que le Diisononyl Phtalate (DINP), le Diisodecyl Phtalate (DIDP), le 2-Ethylhexyl Diphényle Phosphate (DPO), le Téréphtalate dioctylique (DOTP), le 1,2-cyclohexane dicarboxylique acide diisononyl ester (DINCH), les plastifiants de la famille des benzoates, les plastifiants de la famille des adipates, les plastifiants commercialisés sous la Marque PEVALEN^{®} par la société Perstorp, l'huile de soja epoxydée (HSE), l'epoxy stéarate d'octyle (ESO), les plastifiants totalement ou partiellement biosourcés comme par exemple les plastifiants de la gamme polysorb^{®} ID 37 commercialisés par la société Roquette Pharma, les plastifiants de la gamme citrofol commercialisés par la société Jungbunzlauer International AG, ou encore les plastifiants de la gamme soft-n-safe commercialisés par la société Danisco. Les plastifiants liquides peuvent être utilisés seuls ou en mélange.

Les panneaux selon l'invention se présentent sous la forme de lames ou de dalles, chaque panneau comprenant une face supérieure destinée à être en contact avec l'utilisateur, une face inférieure destinée à être en contact avec le sol et quatre bords. De façon préférentielle, la couche d'envers comprend des moyens mâles-femelles de liaison ou d'assemblage de plusieurs panneaux entre eux.

Les bords de la couche d'envers des panneaux selon l'invention peuvent être usinés pour présenter des moyens d'assemblage mâles-femelles permettant de relier plusieurs panneaux entre eux. Par moyens d'assemblage mâles-femelles, on entend notamment des moyens comprenant une rainure usinée sur un des bords d'un panneau et configurée pour s'assembler avec une languette usinée sur le bord opposé d'un panneau voisin. Des moyens d'assemblage mâles-femelles s'assemblant perpendiculairement au sol et utilisant des profils d'usinage en forme de queues d'aronde sont également envisagés.

Les panneaux selon l'invention présentent une épaisseur généralement comprise entre 2,5mm et 10mm, préférentiellement entre 3,5mm et 6mm. Cette épaisseur est mesurée entre la face supérieure de la couche supérieure destinée à être en contact avec l'utilisateur et la face inférieure de la couche d'envers destinée à être en contact avec le sol. Les panneaux selon l'invention présentent une largeur comprise entre 8 cm et 70 cm, de préférence entre 15 cm et 25 cm et une longueur comprise entre 50 cm et 240 cm, de préférence entre 100 et 150 cm.

De façon non limitative, les panneaux selon l'invention pourront être grainés et/ou recouvert d'un vernis en surface, notamment afin de faciliter leur entretien et de les protéger contre l'usure.

### Description sommaire des figures

D'autres avantages et caractéristiques ressortiront mieux de la description qui va suivre, donnée à titre d'exemple non limitatif, en référence aux figures annexées dans lesquelles :
- la figure 1 illustre, de manière schématique une vue en coupe transversale d'un premier mode de réalisation d'un panneau multicouche pour la réalisation d'un revêtement de sol selon l'invention ;
- la figure 2 est une représentation schématique similaire à celle de la figure 1, d'un second mode de réalisation d'un panneau multicouche pour la réalisation d'un revêtement de sol selon l'invention ;
- la figure 3 est une représentation schématique similaire à celle de la figure 2, la couche d'envers comprenant une couche rigide ;
- la figure 4 est une représentation schématique similaire à celle de la figure 2, la couche d'envers comprenant une couche rigide complexée entre deux couches non-flexibles ;

### Description Détaillée de l'invention

En référence aux figures 1 à 4, le panneau multicouche (1) pour la réalisation d'un revêtement de sol selon l'invention présentant des propriétés d'isolation acoustique comprend successivement :
- une couche supérieure (2) assurant des fonctions de résistance à l'usure et de décor ;
- une couche de textile non-tissé (3) ;
- une couche d'envers (4) comprenant au moins une couche non-flexible (4a) réalisée à partir d'une matière thermoplastique.

Les couches (2, 3, 4) sont liées ensemble pour former le panneau multicouche (1). La couche de textile non-tissé (3) comprend une épaisseur dite libre dans laquelle les fibres textiles sont libres et non imprégnées. Dans l'épaisseur libre, les fibres textiles de la couche de textile non-tissé (3) ne sont pas imprégnées par les couches supérieure (2) et d'envers (4).

La couche de textile non-tissé (3) est constituée d'une épaisseur dite libre bordée par deux épaisseurs dites de liaison avec la couche supérieure (2) et la couche d'envers (4), la somme des épaisseurs de liaison est inférieure ou égale à l'épaisseur libre.

Optionnellement, la couche d'envers (4) du revêtement de sol (1) selon l'invention comprend également une sous-couche amortissante (7) destinée à être en contact avec le sol.

La couche de textile non-tissé (3) peut notamment être liée à la couche d'envers (4) et/ou à la couche supérieure (2) sans apport de matière, par exemple par thermo lamination. L'épaisseur de liaison sera alors de quelques dizaines de microns. Il est par exemple possible de thermolier une couche d'envers (4) réalisée à partir de PVC et une couche de textile non-tissé (3) en fibres de polyester. Un exemple de procédé de fabrication du panneau selon l'invention (1) peut comprendre une étape consistant à extruder la couche d'envers (4) et à laminer directement en sortie d'extrudeuse la couche de textile non-tissé (3) sur la couche d'envers (4) afin de les lier. La couche d'envers (4) est alors suffisamment chaude pour obtenir une bonne liaison entre les deux couches (3, 4°).

Il est également possible de coller à froid ou à chaud la couche de textile non-tissé (3) sur la couche d'envers (4) et/ou à la couche supérieure (2), par exemple à l'aide d'une colle hotmelt, l'imprégnation de la colle étant limitée aux fibres disposées en surface de la couche de textile non-tissé (3). Il est également envisagé de lier la couche de textile non-tissé (3) en utilisant une colle en poudre thermofusible. Ce procédé est notamment décrit dans la demande de brevet EP 1570 920 B1 du demandeur, notamment par poudrage de colle polyester, co-polyester ou EVA (éthylène vinyle acétate). Une alternative peut consister à lier la couche de textile non-tissé (3) sur la couche d'envers (4) et/ou à la couche supérieure (2) à l'aide d'un adhésif, par exemple un adhésif double face ou encore grâce à un film thermofusible.

Des épaisseurs de liaison classiques seront comprises entre 25µm et 300µm, préférentiellement entre 50µm et 130µm dans le cas d'une liaison par collage.

Alternativement, il est possible de lier la couche de textile non-tissé (3) à la couche supérieure (2) ou à la couche d'envers (4) en utilisant une couche de plastisol gélifiée qui va imprégner les fibres de la couche de textile non-tissé (3) sur l'épaisseur de liaison. Une couche de plastisol gélifiée peut notamment être une couche de plastisol PVC d'une épaisseur d'au moins 50 µm et généralement inférieure à 1mm, préférentiellement comprise entre 50 µm et 0,5 mm.

De façon préférentielle et selon les figures 2 à 4, la couche supérieure et la couche d'envers sont ainsi liées entre elles par une première couche de liaison (5a) imprégnant moins de 50% de l'épaisseur de la couche de textile non-tissé (3). La première couche de liaison est par exemple une couche de plastisol gélifiée ou encore une colle thermofusible. Différents types de plastisol peuvent être utilisés, notamment un plastisol PVC. Une couche de plastisol PVC gélifié à l'avantage de pouvoir être déposée en continu sur la couche supérieure (2) ou sur la couche de textile non-tissé (3) de façon rapide, notamment sur des lignes de fabrication présentant une vitesse de défilement supérieure à 10 mètres par minutes, cette solution étant alors la plus économe. Après dépôt du plastisol sur la couche supérieure (2) ou sur la couche de textile non-tissé, la couche à lier est déposée sur le plastisol encore liquide ou prégélifiée, puis le sous-produit formé par les couches supérieure (2), de liaison et de textile non-tissé (3) défilent dans un four ou tout autre moyen de gélification permettant de gélifier complètement le plastisol.

L'utilisation d'une colle thermofusible permet de limiter l'épaisseur d'imprégnation du textile non tissé par la couche de liaison. Des colle Polyuréthane thermofusible, « hotmelt » en langue anglaise, pourront notamment être utilisées.

Toujours selon les figures 2 à 4, la couche d'envers (4) et la couche de textile non-tissé (3) peuvent être liées entre elles par une seconde couche de liaison (5b) imprégnant moins de 45% de l'épaisseur de la couche de textile non-tissé (3). La seconde couche de liaison est par exemple un adhésif, par exemple un adhésif double face. Un film thermofusible, tel qu'un film copolyamide pourra également être utilisé. Un adhésif ou un film thermofusible limite également l'épaisseur d'imprégnation du textile non-tissé par la couche de liaison (5a, 5b).

La couche de textile non-tissé (3) présente une épaisseur généralement comprise entre 0,5 mm et 2 mm et une masse surfacique comprise entre 80 g/m² et 250 g/m², préférentiellement entre 120 g/m² et 200 g/m². Plus préférentiellement, la couche de textile non-tissé présente une épaisseur comprise entre 0,65 mm et 1,1 mm et une masse surfacique entre 120 g/m² et 200 g/m².

Avantageusement, la couche de textile non-tissé (3) comprend des fibres naturelles telles que des fibres de cellulose, de coton, de lin, des fibres synthétiques, notamment des fibres de polyester, de polyamide, de polyéthylène téréphtalate, d'aramide, de Nomex, de polynaphtalate d'éthylène, de polypropylène ou encore des fibres minérales synthétiques telles que des fibres de verre ou des fibres de basalte.

La couche supérieure (2) est par exemple obtenue à partir de granulés teintés, par exemple réalisés à partir de PVC puis pressé ou encore par enduction et gélification d'un plastisol teinté, par extrusion en filière plate ou par calandrage.

Selon les figures 3 et 4, la couche supérieure (2) peut également comprendre une couche d'usure transparente (2a) et une couche décor (2b). Selon l'invention, la couche d'usure (2a) est suffisamment transparente à la lumière visible pour qu'un décor imprimé en envers de la couche d'usure ou encore sur un film imprimé disposé directement au contact de l'envers de la couche d'usure puisse être visible au travers de la couche d'usure transparente (2a). La couche décor (2b) peut donc consister en une couche imprimée en envers de la couche d'usure (2a), un film imprimé ou encore une couche imprimée sur la face de la couche directement au regard de l'envers de la couche d'usure (2a). Une couche décor (2b) peut être imprimée par toute technique connue, notamment par héliogravure ou par impression jet d'encre.

La couche d'usure transparente (2a) peut par exemple être réalisée à partir de PVC plastifié non chargé, notamment de plastisol PVC gélifié, de polyuréthane ou encore de polyoléfine. L'épaisseur de la couche d'usure transparente est généralement comprise entre 0,1 mm et 1 mm, préférentiellement entre 0,20 et 0,70 mm. Cette épaisseur est déterminée en fonction de la résistance au trafic recherchée. La couche d'usure transparente (2a) est généralement obtenue par enduction de plastisol, par extrusion en filière plate ou par calandrage.

La couche d'usure transparente (2a) peut être vernie afin d'améliorer la résistance à la tâche et à la rayure.

Selon les figures 3 et 4, la couche supérieure peut également comprendre une couche de plastisol gélifiée (2c) comprenant une armature de renfort (2d) noyée dans l'épaisseur de la couche de plastisol gélifiée (2c). Une armature de renfort (2d) peut par exemple être une grille de renfort ou une couche de textile non-tissé tel qu'un voile de verre ou de polyester. Des matériaux sous forme de fibres pouvant être utilisés pour l'obtention d'une armature de renfort (2d) sont notamment le Polyéthylène, Polyéthylène Téréphtlate (PET), les fibres de verre, de polyester, l'aramide, les fibres de carbone, les fibres de nitrile, l'éthylène vynile acétate (EVA), le Polyéthylène haute densité (PEHD), le Polyéthylène basse densité (PEBD), le polychlorure de vynile (PVC).

Avantageusement, l'armature de renfort (2d) est une couche de textile non-tissé d'épaisseur inférieure à 1mm, préférentiellement un voile de fibres de verre ou de polyester. Plus préférentiellement, l'armature de renfort (2d) est une couche de textile non-tissé d'épaisseur inférieure à 0,6mm

Une couche gélifiée (2c) peut être obtenue par enduction puis gélification d'un plastisol sur une ou chaque face d'une armature de renfort (2d) de manière à la noyer dans la couche gélifiée. De façon générale et d'une manière bien connue de l'homme du métier, une couche gélifiée (2c) comprenant une armature de renfort (2d) peut être obtenue à partir d'une composition comprenant un polymère thermoplastique, par exemple du PVC, un plastifiant, des charges et éventuellement des stabilisants, lubrifiants, additifs et une armature de renfort dont l'épaisseur est totalement imprégnée dans l'épaisseur de la couche renforcée.

De façon alternative, une couche décor (2b) peut être imprimée sur la face supérieure de la couche gélifiée (2c). Afin d'obtenir un bon rendu de la couche décor, il peut être envisagé de déposer une couche de plastisol de lissage sur la couche gélifiée (2c) et d'imprimer la couche décor sur la couche de plastisol de lissage gélifiée (non représentée). De façon avantageuse, il est également possible d'obtenir un grainage de la couche supérieure en imprimant une couche décor sur une couche de lissage comprenant un agent d'expansion. Ainsi, en imprimant une couche décor selon un premier motif avec une encre sans inhibiteur d'expansion et en imprimant une seconde couche décor sur la couche renforcée avec une encre contenant un inhibiteur d'expansion, l'expansion de la couche de lissage sera partiellement inhibée.

Un procédé de fabrication de la couche supérieure (2) peut donc comprendre les étapes suivantes qui consistent à :
- enduire et gélifier une première couche de plastisol (2c) sur une armature de renfort (2d) de manière à l'imprégner totalement ;
- optionnellement, enduire et gélifier une seconde couche de plastisol de lissage liquide sur la face de la couche de plastisol (2c) destinée à être imprimée ;
- imprimer un motif sur la couche de plastisol (2c) ou le cas échéant sur la couche de lissage gélifiée de manière à obtenir une couche décor (2b) ;
- enduire et gélifier ou complexer une couche d'usure (2a) sur la couche décor (2b) ;

Alternativement, un procédé de fabrication de la couche supérieure (2) peut donc comprendre les étapes suivantes qui consistent à :
- enduire et gélifier une première couche de plastisol sur une première armature de renfort de manière à l'imprégner totalement ;
- enduire et pré-gélifier une seconde couche de plastisol liquide comprenant un agent d'expansion sur la face de la première couche de plastisol renforcée destinée à être imprimée ;
- imprimer un motif sur la seconde couche de plastisol pré-gélifiée avec une encre comprenant des agents inhibiteurs d'expansion de manière à obtenir une couche décor ;
- enduire une couche d'usure sur la couche décor ;
- gélifier la seconde couche de plastisol et la couche d'usure de manière à obtenir une couche supérieure grainée.

Selon les figures 2 à 4, la couche d'envers (4) peut comprendre des moyens d'assemblage ou de liaison mâles-femelles (6a, 6b). Pour cela, les bords de la couche d'envers (4) des panneaux selon l'invention peuvent être usinés pour présenter des moyens d'assemblage mâles-femelles (6a, 6b) permettant de relier plusieurs panneaux entre eux. De façon générale, les moyens d'assemblage mâles-femelles comprennent un premier profil d'usinage usiné sur un bord d'un panneau et configuré pour s'assembler à un second profil d'usinage usiné sur un bord opposé d'un panneau voisin. Les panneaux ainsi obtenus peuvent ainsi présenter une ou plus généralement deux paires de profil d'usinage, chaque paire comprenant un premier et un second profil d'usinage sur deux bords opposés d'un panneau. Les premier et second profils d'usinage de chaque paire ne sont pas forcément similaires, notamment en fonction de la longueur du bord considéré et de la direction d'assemblage désirée. L'assemblage des panneaux peut notamment s'effectuer dans une direction perpendiculaire au sol dans le cas de moyens d'assemblages dits « verticaux », dans une direction parallèle au sol dans le cas de moyens d'assemblage dits « horizontaux », ou encore dans des directions plus complexes, par exemple par rotation et/ou translation d'un moyen d'assemblage mâle dans un moyen d'assemblage femelle. De tels moyens d'assemblage sont notamment décrits dans les documents GB 2 256 023, EP 1 026 341, WO 2012/004701 ou encore WO 2016/030627. De façon préférentielle, les moyens d'assemblage une fois assemblés bloquent le déplacement de deux panneaux à la fois dans une direction verticale, c'est-à-dire perpendiculaire au sol, et dans une direction qui est perpendiculaire au bord du panneau sur lequel le moyen d'assemblage considéré est usiné et parallèle au plan formé par le sol. Les moyens d'assemblage et leurs profils d'usinage peuvent notamment être obtenus par usinage en ligne, par injection moulage du panneau ou encore par découpe, notamment à l'emporte-pièce.

Selon les figures 1 2 et 4, la couche d'envers (4) comprend au moins une couche non-flexible (4a) réalisée à partir d'une matière thermoplastique, par exemple à partir de PVC plastifié. Une couche non-flexible (4a) présente une raideur à la flexion supérieure à la raideur à la flexion maximale permettant de satisfaire la Norme internationale ISO 24344:2008.

Selon une alternative de réalisation illustré sur les figures 3 et 4, la couche d'envers (4) peut comprendre une couche rigide (4b) afin d'améliorer la stabilité dimensionnelle du panneau.

Selon une alternative de réalisation illustrée sur la figure 4, la couche d'envers (4) comprend une couche rigide (4b) complexée entre deux couches non-flexibles (4a, 4c). Cette alternative de réalisation permet d'obtenir une couche d'envers (4) dont les dimensions sont stables, dont les propriétés acoustiques sont améliorées et dont le poids est limité. Ce mode de réalisation de la couche d'envers (4) en combinaison avec une couche de textile non-tissé (3) selon l'invention permet d'obtenir un panneau présentant des propriétés acoustiques et un poids réduit.

Optionnellement, la couche d'envers (4) du revêtement de sol (1) selon l'invention comprend également une sous-couche amortissante (7) destinée à être en contact avec le sol. Une sous-couche amortissante (7) peut notamment consister en une couche de mousse de polyuréthane, une couche de mousse de caoutchouc ou encore une couche de textile non-tissé. Une sous-couche amortissante (7) présente généralement une épaisseur comprise entre 0,5 mm et 3 mm. L'intérêt d'une telle sous-couche amortissante est d'apporter au panneau selon l'invention, de bonnes performances d'isolation acoustique.

Une sous couche amortissante (7) consistant en une couche de textile non-tissé d'une épaisseur comprise entre 0,5 mm et 3 mm permet de garantir un bon compromis entre les performances d'isolation acoustique, et la résistance de moyens mâles-femmes d'assemblage (6a, 6b) au trafic et ce pour la plupart des profils d'usinage de ces moyens d'assemblages (6a, 6b). Il se peut en effet que des moyens mâles-femmes assemblages (6a, 6b) utilisés en combinaison avec une sous-couche amortissante (7) en textile non-tissé d'une épaisseur supérieure à 3 mm se désassemblent ou cassent sous l'effet du trafic, l'épaisseur du textile non-tissé rendant l'ensemble du panneau trop souple et augmentant les contraintes sur les moyens d'assemblage (6a, 6b). D'autre part une épaisseur de sous-couche amortissante (7) en textile non-tissé inférieure à 0,5 mm peut limiter l'isolation acoustique apportée par le panneau.

Avantageusement, la sous-couche amortissante (7) présente une épaisseur comprise entre 1 mm et 2,5 mm. Cette gamme d'épaisseur permet d'atteindre un meilleur compromis entre les performances d'isolation acoustique et la résistance des moyens d'assemblage au trafic si la couche d'envers en comprend, notamment une atténuation acoustique selon la norme ISO 10140-3 supérieure à 15dB.

Préférentiellement, la sous-couche amortissante en textile non-tissé comprend une résistance à la compression supérieure ou égale à 20Kpa, plus préférentiellement supérieure ou égale à 100KPa. La résistance à la compression est une propriété importante de la sous-couche amortissante, celle-ci est déterminante pour conserver une bonne isolation acoustique dans le temps apportée par la sous-couche tout en contribuant à la résistance des moyens d'assemblage au trafic. La résistance à la compression est mesurée selon la norme CEN / TS 16354 :2012 qui fait elle-même référence à la norme NF EN 826 de mai 2013. Cette méthode correspond à une mesure de la compression pour une déformation de 0,5mm.

Une sous-couche amortissante en textile non-tissé comprenant une résistance à la compression supérieure ou égale à 20Kpa permet d'apporter une bonne isolation acoustique tout en contribuant à la résistance des moyens d'assemblage au trafic. Cependant, lorsque le revêtement est soumis à un trafic important, notamment dans des halls d'accueil ou des couloirs, il est préférable que la sous-couche amortissante en textile non-tissé comprenne une résistance à la compression supérieure ou égale à 100Kpa afin de maintenir ses propriétés acoustiques dans le temps.

Plus préférentiellement, la sous-couche amortissante en textile non-tissé (7) comprend une résistance à la compression supérieure ou égale à 400KPa. Ceci permet d'atteindre un meilleur résultat à la fois pour la conservation des performances d'isolation acoustique dans le temps et la résistance des moyens d'assemblage au trafic. Il est en effet observé qu'une résistance à la compression supérieure ou égale à 400KPa permet à la sous-couche de conserver son épaisseur malgré un trafic répété de charges lourdes et créé moins de contrainte au niveau des moyens d'assemblages. Il est par exemple observé que les moyens d'assemblage ayant une direction d'assemblage dite « verticale » à savoir perpendiculaire au plan du sol recouvert par le panneau de revêtement de sol présentent moins de risques de déclipsage s'ils sont utilisés en combinaison avec une sous-couche de textile non-tissé comprenant une résistance à la compression supérieure ou égale à 400KPa.

Avantageusement, la sous-couche amortissante (7) en textile non-tissé comprend des fibres naturelles telles que des fibres de cellulose, de coton, de lin, des fibres synthétiques, notamment des fibres de polyester, de polyamide, de polyéthylène téréphtalate, d'aramide, de Nomex, de polynaphtalate d'éthylène, de polypropylène ou encore des fibres minérales synthétiques telles que des fibres de verre ou des fibres de basalte.

Avantageusement, la sous-couche amortissante (7) en textile non-tissé est réalisée à partir d'un mélange de fibres naturelles et de fibres synthétiques et/ou de fibres minérales synthétiques. De façon non-limitative, la sous-couche amortissante en textile non-tissé présente une masse surfacique supérieure à 100 g/m² et inférieure à 600 g/m². De façon non-limitative, la sous-couche amortissante (7) en textile non-tissé présente un ratio correspondant à sa masse surfacique sur son épaisseur supérieur à 200g/m² par millimètre d'épaisseur.

La sous-couche amortissante (7) peut être liée à la couche non-flexible (4a) ou à la couche rigide (4b) par tout moyen connu, notamment par thermo lamination, collage à froid, collage à chaud, extrusion de la couche (4a, 4b) sur la sous-couche amortissante (7), par poudrage de colle thermofusible ou encore en utilisant un adhésif double face ou un film thermofusible. Alternativement, il est possible de lier la sous-couche amortissante (7) à la couche non-flexible (4a) ou rigide (4b), en utilisant une couche de plastisol gélifiée.

### Exemple de réalisation :

Afin de réaliser des essais acoustiques et mécaniques, neufs exemples de panneaux (1) selon la figure 3 sont préparées.

Ces panneaux (1) sont constitués successivement :
- D'une couche de vernis polyuréthane (non représentée) d'épaisseur inférieure à 20µm ;
- D'une couche d'usure (2a) obtenue à partir d'un plastisol PVC gélifié non chargé ;
- D'une couche décor (2b) imprimée par héliogravure sur la face de la couche de plastisol gélifié (2c) au regard de la couche d'usure (2a) d'environ 0,15 mm ;
- D'un voile de fibres de verre (2d) d'une masse surfacique de 55 g/m² noyé dans une couche de plastisol gélifié (2c) d'une épaisseur de 0,62 mm ;
- D'une couche de textile non-tissé (3) en polyester;
- D'une couche d'envers (4) constituée d'une couche rigide (4b) de 4,5 mm d'épaisseur à base de PVC et optionnellement d'une sous-couche amortissante (7) ;

Les couches étant liées entre elles pour former le panneau multicouche (1).

La composition de la couche rigide (4b) est détaillée dans le tableau 1 ci-dessous (la désignation « % (w/w) » correspond au pourcentage en masse du constituant par rapport à la masse totale de la composition).

**Tableau 1**

| | %(w/w) | PCR |
|---|---|---|
| PVC | 25 | 100 |
| Carbonate de calcium (charge) | 70 | 280 |
| Polyéthylène chloré (CPE) | 2 | 8 |
| Stabilisant thermique (Ca/Zn) | 1,3 | 5,2 |
| Aides procédé | 1,7 | 6,8 |

Les aides procédés peuvent notamment comprendre des azurants optiques, des lubrifiants interne ou externe, des pigments, du dioxyde de titane, ...

La couche rigide (4b) obtenue présente une valeur de module pour 1% d'allongement de 52,3 daN/cm et une flexibilité de 105 N pour 20mm de déflexion.

Des moyens mâles-femelles de liaison ou d'assemblage (6a, 6b) permettant d'assembler plusieurs panneaux sont usinés sur les quatre côtés dans la couche rigide (4b). Ces moyens permettent d'assembler les lames dans une direction perpendiculaire au sol et sont décrits dans la demande de brevet WO 2016/030627 du demandeur dont le contenu est incorporé dans la présente demande.

La couche de textile non-tissé (3) est la couche supérieure (2) sont liées entre elles par l'imprégnation de la couche de plastisol gélifié (2d). L'épaisseur de la première couche de liaison (5a) mesurée est d'environ 50 µm. Dans l'épaisseur de liaison, les fibres de la couche de textile non-tissé (3) sont totalement imprégnées par la couche de gélifiée (2d). La couche rigide (4b) et la couche de textile non-tissé (3) sont liées par une colle hotmelt polyuréthane. L'épaisseur de la seconde couche de liaison (5b) est d'environ 50 µm.

Les épaisseurs et caractéristiques de chacun des panneaux assemblés sont décrites dans les tableaux 2 et 3 ci-dessous.

**Tableau 2**

| | Epaisseur de couche d'usure (2a) | Epaisseur de la couche (2c) | Epaisseur de la couche de textile non-tissé (3) | Grammage de la couche de textile non-tissé (3) |
|---|---|---|---|---|
| Exemple 1 | 0,15 mm | 0,62 mm | 1 mm | 125 g/m² |
| Exemple 2 | 0,15 mm | 0,62 mm | 1 mm | 125 g/m² |
| Exemple 3 | 0,15 mm | 0,62 mm | 1 mm | 125 g/m² |
| Exemple 4 | 0,5 mm | 0,62 mm | 0,65 mm | 80 g/m² |
| Exemple 5 | 0,5 mm | 0,62 mm | 0,65 mm | 80 g/m² |
| Exemple 6 | 0,5 mm | 0,62 mm | 0,65 mm | 80 g/m² |
| Exemple 7 | 0,30 mm | 0,62 mm | 1,36 mm | 180 g/m² |
| Exemple 8 | 0,30 mm | 0,62 mm | 1,36 mm | 180 g/m2 |
| Exemple 9 | 0,30 mm | 0,62 mm | 1,36 mm | 180 g/m² |

**Tableau 3**

| | % d'imprégnation de l'épaisseur de la couche de textile non tissé (3) par la première couche de liaison (5a) | % d'imprégnation de l'épaisseur de la couche de textile non tissé (3) par la seconde couche de liaison (5b) | Epaisseur de sous-couche amortissante (7) | Grammage de la sous-couche amortissante (7) | Composition de la sous-couche amortissante (7) |
|---|---|---|---|---|---|
| Exemple 1 | 5% | 5% | Pas de sous-couche | Pas de sous-couche | Polyester |
| Exemple 2 | 5% | 5% | 1,1 mm | 125 g/m² | Polyester |
| Exemple 3 | 5% | 5% | 1,6 mm (-/+ 0,3 mm) | 200 g/m² | Polyester |
| Exemple 4 | 7,7% | 7,7% | Pas de sous-couche | Pas de sous-couche | Polyester |
| Exemple 5 | 7,7% | 7,7% | 1,1 mm | 125 g/m² | Polyester |
| Exemple 6 | 7,7% | 7,7% | 1,6 mm (-/+ 0,3 mm) | 200 g/m² | Polyester |
| Exemple 7 | 3,7% | 3,7% | Pas de sous-couche | Pas de sous-couche | Polyester |
| Exemple 8 | 3,7% | 3,7% | 1,1 mm | 125 g/m² | Polyester |
| Exemple 9 | 3,7% | 3,7% | 1,6 mm (-/+ 0,3 mm) | 200 g/m² | Polyester |

Le cas échéant, la sous-couche amortissante (7) est liée à la couche rigide (4b) à l'aide d'un adhésif double face recouvert sur ses deux faces de colle acrylique.

Les différents exemples de panneau (1) selon l'invention sont comparés avec des revêtements de sol existants. Ces panneaux de références sont constitués successivement :
- D'une couche d'usure transparente
- D'une couche décor, à savoir un film PVC imprimé
- D'une couche d'envers
- Optionnellement d'une sous-couche amortissante

Les différentes couches étant liées entre elles pour former le revêtement de sol de référence. Les caractéristiques des références sont détaillées dans le tableau 4.

**Tableau 4**

| | Epaisseur de couche d'usure | Epaisseur du film décor | Type de couche d'envers | Epaisseur de couche d'envers | Sous-couche amortissante |
|---|---|---|---|---|---|
| Référence 1 | 0,46 mm | 0,08 mm | Rigide | 4,5 mm | Non |
| Référence 2 | 0,46 mm | 0,08 mm | Rigide | 4,5 mm | Oui : mousse polyoléfine de 1 mm d'épaisseur et de 300 g/m² environ |
| Référence 3 | 0,55 mm | 0,1 mm | Non-flexible | 4,5 mm | Non |

La composition des couches d'envers rigides des références 1 et 2 est identique à la composition de la couche rigide (4b) détaillée dans le tableau 1.

La couche d'envers non-flexible de la référence 3 comprend environ 33% de PVC, 10% de plastifiants (DINP), 4% d'additifs (aides-procédé, stabilisants, pigments), 3 % de particules de PVC mélangées à des fibres de verre et 50% de charges. La couche non-flexible obtenue présente une valeur de module pour 1% d'allongement de 21,4 daN/cm et une flexibilité de 27,3 N pour 20mm de déflexion.

Les propriétés acoustiques des références et des exemples mesurées en dB sont présentées dans le tableau 5.

**Tableau 5**

| | ISO 10140-3 (isolation acoustique) ΔLw | Sonorité à la marche (NFS31-074) L n,e,w | Classe (NF S31 074 ) |
|---|---|---|---|
| Référence 1 | 2 | 80 | C |
| Référence 2 | 18 | 76 | C |
| Référence 3 | 4 | 77 | C |
| Exemple 1 | 15 | 72 | B |
| Exemple 2 | 20 | 72 | B |
| Exemple 3 | 19 | 71 | B |
| Exemple 4 | 11 | 73 | B |
| Exemple 5 | 19 | 73 | B |
| Exemple 6 | 20 | 72 | B |
| Exemple 7 | 16 | 71 | B |
| Exemple 8 | 21 | 71 | B |
| Exemple 9 | 21 | 70 | B |

Les résultats obtenus montrent que les panneaux (1) selon l'invention atteignent tous la classe B selon la norme NF S31 074 de classification de la sonorité à la marche (tableau 6). Les références comparées sont toutes moins performantes en termes d'isolation acoustique et/ou de sonorité à la marche. Les résultats d'isolation montrent également des valeurs ΔLw toujours supérieures à 12db et pouvant atteindre 21db pour les panneaux selon l'invention.

**Tableau 6**

| Classe | Niveau L_{n,e,w} en dB |
|---|---|
| A | L_{n,e,w} < 65 |
| B | 65 ≤ L_{n,e,w} < 75 |
| C | 75 ≤ L_{n,e,w} < 85 |
| D | 85 ≤ L_{n,e,w} |

Afin de comparer les capacités d'absorptions de choc des panneaux selon l'invention, les références 1 et 3 sont également comparées à l'exemple 1. Le test d'absorption de choc (norme EN 14808) est représentatif de l'absorption de l'énergie lors d'une course pour un athlète de 1,80m/80kg courant un 100m en 10s.

**Tableau 7**

| | Mesure 1 (%) | Mesure 2 (%) | Mesure 3 (%) | Moyenne (%) |
|---|---|---|---|---|
| Ref-1 | 2,3 | 1,5 | 2 | 1,9 |
| Ref-3 | 1,7 | 1,9 | 2,5 | 2 |
| Exemple 1 | 4,6 | 5,1 | 4,5 | 4,7 |

Les résultats présentés dans le tableau 7 montrent une nette amélioration de l'absorption de choc grâce au panneau selon l'invention les valeurs étant supérieures à 3%. Ainsi le panneau permet de limiter la transmission de bruit dans le local où il est posé est également d'améliorer le confort à la marche du revêtement de sol obtenu.

## Revendications

1. Panneau multicouche (1) pour la réalisation d'un revêtement de sol présentant des propriétés d'isolation acoustique comprenant successivement une couche supérieure (2) assurant des fonctions de résistance à l'usure et de décor, une couche de textile non-tissé (3) comprenant des fibres textiles et une couche d'envers (4) comprenant au moins une couche non-flexible (4a) réalisée à partir d'une matière thermoplastique, lesdites couches (2, 3, 4) étant liées ensemble pour former le panneau multicouche (1), la couche de textile non-tissé (3) comprend au moins une épaisseur dite libre dans laquelle les fibres textiles sont libres et non imprégnées, **caractérisé en ce que** la couche de textile non-tissé (3) est constituée de l'épaisseur dite libre bordée par deux épaisseurs dites de liaison avec la couche supérieure (2) et la couche d'envers (4), la somme des épaisseurs de liaison est inférieure ou égale à l'épaisseur libre.

2. Panneau multicouche (1) selon la revendication 1, dans lequel la couche d'envers (4) comprend au moins une couche rigide (4b).

3. Panneau multicouche (1) selon la revendication 1, dans lequel la couche supérieure (2) et la couche de textile non-tissé (3) sont liées entre elles par une première couche de liaison (5a) imprégnant moins de 50% de l'épaisseur de la couche de textile non-tissé (3).

4. Panneau multicouche (1) selon la revendication 3, dans lequel la première couche de liaison (5a) est une couche de plastisol gélifiée.

5. Panneau multicouche (1) selon la revendication 3, dans lequel la première couche de liaison (5a) est une colle thermofusible.

6. Panneau multicouche (1) selon la revendication 1, dans lequel la couche d'envers (4) et la couche de textile non-tissé (3) sont liées entre elles par une seconde couche de liaison (5b) imprégnant moins de 45% de l'épaisseur de la couche de textile non-tissé (3)

7. Panneau multicouche (1) selon la revendication 6, dans lequel la seconde couche de liaison (5b) est un adhésif.

8. Panneau multicouche (1) selon la revendication 1, dans lequel la couche non-flexible (4a) est réalisée à partir de PVC.

9. Panneau multicouche (1) selon la revendication 1, dans lequel la couche supérieure (2) comprend une armature de renfort (2d) noyée dans l'épaisseur de la couche supérieure (2).

10. Panneau multicouche (1) selon la revendication 1, dans lequel la couche d'envers (4) comprend des moyens mâles-femelles de liaison ou d'assemblage (6a, 6b) de plusieurs panneaux entre eux.

11. Panneau multicouche (1) selon la revendication 1, dans lequel la couche d'envers (4) comprend une sous-couche amortissante (7) destinée à être en contact avec le sol.

## Patentansprüche

1. Mehrschichtige Platte (1) zur Herstellung eines Bodenbelags mit schalldämmenden Eigenschaften, die nacheinander eine obere Schicht (2), die Funktionen der Verschleißfestigkeit und des Dekors gewährleistet, eine nicht gewebte Textilschicht (3), die Textilfasern umfasst, und eine Rückseitenschicht (4) umfasst, die mindestens eine nicht flexible Schicht (4a) umfasst, die aus einem thermoplastischen Material hergestellt ist, wobei die Schichten (2, 3, 4) miteinander verbunden sind, um die mehrschichtige Platte (1) zu bilden, die nicht gewebte Textilschicht (3) mindestens eine sogenannte freie Dicke umfasst, in der die Textilfasern frei und nicht imprägniert sind, **dadurch gekennzeichnet, dass** die nicht gewebte Textilschicht (3) aus der sogenannten freien Dicke besteht, die von zwei sogenannten Verbindungsdicken mit der oberen Schicht (2) und der Rückseitenschicht (4) begrenzt wird, wobei die Summe der Verbindungsdicken kleiner oder gleich der freien Dicke ist.

2. Mehrschichtige Platte (1) nach Anspruch 1, wobei die Rückseitenschicht (4) mindestens eine starre Schicht (4b) umfasst.

3. Mehrschichtige Platte (1) nach Anspruch 1, wobei die obere Schicht (2) und die nicht gewebte Textilschicht (3) durch eine erste Verbindungsschicht (5a) miteinander verbunden sind, die weniger als 50 % der Dicke der nicht gewebten Textilschicht (3) imprägniert.

4. Mehrschichtige Platte (1) nach Anspruch 3, wobei die erste Verbindungsschicht (5a) eine gelierte Plastisolschicht ist.

5. Mehrschichtige Platte (1) nach Anspruch 3, wobei die erste Verbindungsschicht (5a) ein Heißschmelzkleber ist.

6. Mehrschichtige Platte (1) nach Anspruch 1, wobei die Rückseitenschicht (4) und die nicht gewebte Textilschicht (3) durch eine zweite Verbindungsschicht (5b) miteinander verbunden sind, die weniger als 45% der Dicke der nicht gewebten Textilschicht (3) imprägniert.

7. Mehrschichtige Platte (1) nach Anspruch 6, wobei die zweite Verbindungsschicht (5b) ein Klebstoff ist.

8. Mehrschichtige Platte (1) nach Anspruch 1, wobei die nicht flexible Schicht (4a) aus PVC hergestellt ist.

9. Mehrschichtige Platte (1) nach Anspruch 1, wobei die obere Schicht (2) eine Verstärkungsbewehrung (2d) umfasst, die in die Dicke der oberen Schicht (2) eingebettet ist.

10. Mehrschichtige Platte (1) nach Anspruch 1, wobei die Rückseitenschicht (4) männlich-weibliche Mittel zum Verbinden oder Zusammenfügen (6a, 6b) mehrerer Platten untereinander umfasst.

11. Mehrschichtige Platte (1) nach Anspruch 1, wobei die Rückseitenschicht (4) eine dämpfende Unterschicht (7) umfasst, die dazu bestimmt ist, mit dem Boden in Kontakt zu kommen.

## Claims

1. A multilayer panel (1) for the production of a floor covering having sound-insulating properties, comprising successively a top layer (2) providing wear-resistance and decorative functions, a non-woven textile layer (3) comprising textile fibres and a back layer (4) comprising at least one non-flexible layer (4a) made from a thermoplastic material, the said layers (2, 3, 4) being bonded together to form the multilayer panel (1), the nonwoven textile layer (3) comprises at least one so-called free thickness in which the textile fibers are free and not impregnated, **characterized in that** the nonwoven textile layer (3) is constituted by the so-called free thickness bordered by two so-called bonding thicknesses with the top layer (2) and the back layer (4), the sum of the bonding thicknesses is less than or equal to the free thickness

2. Multilayer panel (1) according to claim 1, wherein the back layer (4) comprises at least one rigid layer (4b).

3. Multilayer panel (1) of claim 1, wherein the top layer (2) and the nonwoven textile layer (3) are bonded together by a first bonding layer (5a) impregnating less than 50% of the thickness of the nonwoven textile layer (3).

4. Multilayer panel (1) of claim 3, wherein the first bonding layer (5a) is a gelled plastisol layer.

5. Multilayer panel (1) of claim 3, wherein the first bonding layer (5a) is a hot melt adhesive.

6. Multilayer panel (1) of claim 1, wherein the back layer (4) and the nonwoven textile layer (3) are bonded together by a second bonding layer (5b) impregnating less than 45% of the thickness of the nonwoven textile layer (3).

7. Multilayer panel (1) of claim 6, wherein the second bonding layer (5b) is an adhesive.

8. Multilayer panel (1) according to claim 1, wherein the non-flexible layer (4a) is made from PVC.

9. Multilayer panel (1) according to claim 1, wherein the top layer (2) comprises a reinforcement (2d) embedded in the thickness of the top layer (2).

10. Multilayer panel (1) according to claim 1, wherein the back layer (4) comprises male-female means for connecting or assembling (6a, 6b) a plurality of panels to each other.

11. Multilayer panel (1) according to claim 1, wherein the back layer (4) comprises a damping underlayer (7) intended to be in contact with the floor.
